# EUROPÄISCHE PATENTSCHRIFT

(11) **EP 2 220 203 B1**
(45) Veröffentlichungstag und Bekanntmachung des Hinweises auf die Patenterteilung: **15.02.2012**
(21) Anmeldenummer: 08857435.5
(22) Anmeldetag: 04.12.2008
(51) Int. Cl.: C11D 3/00, C11D 3/22, C11D 17/00, C11D 17/04

(54) **MITTEL ZUM VERHINDERN VON VERFÄRBUNGEN BEIM WASCHEN VON TEXTILIEN**
AGENT FOR AVOIDING DISCOLORATION DURING THE WASHING OF TEXTILES
AGENT POUR ÉVITER LES PHÉNOMÈNES DE DÉCOLORATION LORS DU LAVAGE DE TEXTILES

(30) Priorität: 04.12.2007 DE 102007059928; 05.02.2008 DE 102008007759; 08.05.2008 DE 102008022746
(43) Veröffentlichungstag der Anmeldung: 25.08.2010
(73) Patentinhaber: Atlantichem Gmbh, 63784 Obernburg (DE)
(72) Erfinder: HARTMANN, Christoph, 63820 Elsenfeld (DE); GÖBEL, Florian, 53639 Königswinter-Niederscheuren (DE)
(74) Vertreter: Luderschmidt, Schüler & Partner
(86) Internationale Anmeldenummer: PCT/EP2008/010280
(87) Internationale Veröffentlichungsnummer: WO 2009/071296

(56) Entgegenhaltungen:
- EP-A- 0 033 815
- EP-A- 1 188 819
- WO-A-96/26831
- DE-U1-202005 016 077
- US-A- 4 494 264

## Beschreibung

Die Erfindung betrifft Mittel zum Verhindern von Verfärbungen und Vergrauung beim Waschen von Textilien, welches ein Substrat enthält, und zwar ein Substrat, das aus den Waschbädern freifließende Farbstoffe aufnimmt sowie ein Verfahren zur Herstellung derartiger Substrate. Das Mittel kann ferner waschaktive und/oder textilpflegende Inhaltsstoffe enthalten, wie sie zum Beispiel in Vollwaschmitteln vorhanden sind.

Das Problem des Verfärbens von Textilien beim Waschen, sei es nun im Haushalt bei der Handwäsche oder in Waschmaschinen oder auch in größeren Waschmaschinen bei gewerblichen Unternehmen oder in der Industrie, ist seit langem bekannt.

Verursacht werden beim Waschen von Textilien Verfärbungen dadurch, dass gefärbte Textilien beim Waschen Farbstoffe in das Waschwasser, Waschbad bzw. die Waschflotte abgeben und die dann in der Waschflotte frei verfügbaren ungebundenen Farbstoffe sich auf anderen Textilien absetzen und so nicht nur bei weißen ungefärbten Textilien zu den gefürchteten Verfärbungen führen sondern auch Farbtöne von heller gefärbten Textilien verändern, sei es dadurch, dass ein zarter Farbton in einen stärker gefärbten Farbton umschlägt oder sogar die Färbung als solche verändert wird.

Dieses Phänomen, das nicht nur der Schrecken für jede Hausfrau ist sondern auch beim Waschen im gewerblichen und industriellen Maßstab als großer Nachteil empfunden wird, tritt besonders auf, wenn gefärbte Wäsche nicht farbecht gefärbt ist und die Farben zum Ausbluten neigen. Aber auch bei wertvolleren Textilien lässt es sich nicht immer vermeiden, dass Farbstoff sich doch vom gefärbten Textil löst und frei in dem Waschwasser herumvagabundiert.

Häufig versucht man diesem unliebsamen Phänomen dadurch auszuweichen, dass man die Wäsche nach Farben sortiert und Weißwäsche für sich wäscht und nach Möglichkeit Wäsche mit gleichem Farbton separat wäscht. Ein solches Verfahren ist natürlich umständlich, arbeitsintensiv und vielen Fällen auch nicht durchzuführen.
Andererseits hat man sich bemüht, Mittel zu entwickeln, die man dem Waschgut zugibt und welche die vagabundierenden Farbstoffe absorbieren sollen, bevor sie sich auf den zu waschenden Textilien festsetzen und somit Schaden anrichten können.

So wird in der US Patentschrift 4 380 453 ein Mittel beschrieben, das als Farbstofffänger fungieren soll und aus einem zellulosischen Substrat besteht, das durch Behandlung mit einer quaternären Ammoniumverbindung wie Glycidyltrimethylammoniumchlorid oder entsprechenden Halogenhydroxyverbindungen kationisiert worden ist und das die frei vagabundierenden Farbstoffe aus dem Waschwasser entfernen soll. Das Substrat wird der Waschflotte zugesetzt und kann in verschiedenster Form vorliegen z. B. als Gewebe, Vliese, geflochtene Taue oder Bälle usw.

Von Nachteil bei diesem Verfahren ist u. a., dass es oft schwierig ist, diese Substrate nach dem Waschvorgang von der Wäsche zu entfernen. Darüber hinaus führen derartige Zusätze häufig zu Verfilzungen oder zum Verknäueln von Waschgut. Auch wurde gefunden, dass z. B. die dort angegebenen Gewebe für den wiederholten Gebrauch nicht besonders geeignet sind.

Deshalb hat es eine ganze Reihe von Weiterentwicklungen gegeben. So werden in der DE 69 710 724 T2 Verfahren beschrieben, mit denen ein verbessertes Substrat erhalten werden soll. Das dort beschriebene Verfahren besteht aus einer ganzen Reihe von Verfahrensschritten wie Ammonisierung des Cellulosesubstrats, Behandlung desselben unter einem Druck von 0,6 bis 1,37 MPa, Erhitzen des Substrats auf eine Temperatur zwischen 30 °C und 40 °C, Einhüllen des Substrats in einem wasserundurchlässigem Material und Rotieren des Materials bei Temperaturen zwischen 15 und 100 °C für eine Zeitdauer zwischen 1 und 12 Stunden, Entfernen der Umhüllung, Durchleiten des Substrats durch ein Säurebad, eine weitere Druckbehandlung und Trocknung des Substrats.

Diese Verfahrensschritte sind sehr arbeitsintensiv und führen letzten Endes nicht zu einer wesentlichen Verbesserung.

In den amerikanischen Patentanmeldungen US 2002/0119721 A1 und US 2006/0019564 A1 werden weitere Substrate für die Entfernung von Farbstoffen aus der Waschflotte beschrieben, die aus zwei oder mehreren Schichten bestehen und dem Waschgut zugegeben werden. Dabei können die Farbstoff aufnehmenden Verbindungen auf einzelnen Oberflächen der Schichten oder auch auf mehreren Oberflächen aufgebracht sein. Aber auch diese Ausführungsformen bringen keine wesentlichen Verringerungen der vorstehend beschriebenen Nachteile.

Ein weiterer Versuch um die in dem Waschbad freifließenden Farbstoffe zu entfernen wird in der WO99/63142 beschrieben. Dabei ist es vor allem Ziel der dort beschriebenen Entwicklung das Verknäulen der Substrate mit dem Waschgut zu reduzieren. Dabei weisen die dort beschriebenen Mittel Schwimmkörper auf oder auch zusätzlich noch Randverstärkungen. Dabei können die Farbstoff aufnehmenden Körper zum Beispiel in Form eines kontinuierlichen Rings ausgeführt sein, der auf den Rührer aufgesetzt wird, oder sie sind mit Schwimmkugeln versetzt oder sie sind in Form eines hohlen Balls ausgeführt, der einige größere Öffnungen für den freien Durchlass von Waschflotte aufweist und über ein Seil und eine Klammer an der Waschmaschine befestigt wird.

Abgesehen davon, dass die dort beschriebenen Verfahrensweisen umständlich, kompliziert und teuer sind, können diese Vorrichtungen nur ein oder wenige Male benutzt werden und müssen dann verworfen werden.

Die US-4,494,264 beschreibt ein Element in Form eines Filters in Umschlagform, wobei der Umschlag im Inneren eine höhere Affinität zu Farbstoffen aufweist. Bei dem dort beschriebenen Verfahren müssen die Wäschestücke in zwei Kategorien aufgeteilt werden, wobei die eine Kategorie im Inneren des Umschlags eingebracht ist und die andere außerhalb. Das dort beschriebene Verfahren erlaubt nicht das gemeinsame Waschen von Textilien unterschiedlicher Färbung.

Auch die WO 96/26831 offenbart nicht den Einsatz von Stapelfasern oder Cordfädenabschnitten auf Basis regenerierter Cellulose.

Die EP 1 188 819 A1 schließlich offenbart Waschmitteltabletten, welche anionische, nichtionische und/oder amphotere Tenside, kationische Polymere, Zeolithe, Sprengmittel sowie gegebenenfalls Schichtsilikate enthält. Eine Verwendung von Stapelfasern oder Cordfädenabschnitte auf der Basis von regenerierter Cellulose wird in dieser Schrift weder erwähnt, noch nahegelegt.

Obwohl bereits zahlreiche Mittel bekannt sind, um frei vagabundierende Farbstoffe während des Waschvorgangs zu absorbieren und zu entfernen, besteht immer noch ein Bedürfnis nach verbesserten Mitteln, die geeignet sind den frei vagabundierenden Farbstoff während des Waschvorgangs zu entfernen und zu verhindern, dass während des Waschens eine Verfärbung von Wäschestücken stattfindet.

Aufgabe der Erfindung ist es ein Mittel zur Verfügung zu stellen, das die vorstehend genannten Nachteile nicht aufweist, das einfach herzustellen ist und deren Herstellung nicht so arbeitsintensiv ist wie bei vielen der bekannten Mittel, das einfach in seiner Anwendung ist, das weitgehend beliebig oft wieder verwendet werden kann, das während des Waschvorgangs nicht zu Verknäulen und Verfilzungen führt und das nach dem Waschvorgang problemlos von der gewaschenen Wäsche getrennt werden kann und bei dessen Herstellung man auch auf preiswerte, billige Ausgangsstoffe nämlich auf Abfallstoffe und Mindersorten zurück greifen kann, die bei der Herstellung von textilen Produkten wie Fasern, Filamenten, Garnen, textilen Flächengebilden und dergleichen anfallen, und das im Übrigen ohne Schwierigkeiten im Haushalt bei der Handwäsche und in Waschmaschinen, in gewerblichen Wäschereien und im industriellen Maßstab benutzt werden kann.

Diese Aufgabe wird gelöst durch ein Mittel zum Verhindern von Verfärbungen und Vergrauungen beim Waschen von Textilien mittels eines Farbstoff bindenden Substrats auf Basis kationisierter Cellulose, dadurch gekennzeichnet, dass das Mittel ein kationisiertes Substrat in Form von kationisierten Stapelfasern und/oder kationisierten Cordfä-denabschnitten sowie gegebenenfalls waschaktive und/oder textilpflegende Inhaltsstoffe enthält und die Stapelfasern und / oder die Cordfädenabschnitte auf Basis regenierter Cellulose aufgebaut sind und das Substrat und ggf. die Inhaltsstoffe in einem wieder verwendbaren Behälter vorliegen, der einen zum Öffnen und Verschließen dienenden Verschluss aufweist und Durchlässe für das Durchtreten von Waschflüssigkeit aufweist oder das Substrat und ggf. die Inhaltsstoffe in einem nicht mehr befüllbaren und geschlossenen Behälter wie Tütchen, Säckchen, Beutel, Hohlkugeln und dgl. vorliegen, wobei der Behälter Durchlässe für das Durchtreten von Waschflüssigkeit aufweist.

Als waschaktive und/oder textilpflegende Inhaltsstoffe sind insbesondere geeignet Tenside, Mittel zur Wasserenthärtung, Builder, Cobuilder, Bleichmittel, Bleichmittelaktivatoren, Enzyme, optische Aufheller, Weichmacher, Duftstoffe, Alkalitätsspender, Schmutzabsorptionsmittel, Zeolithe, Schichtsilikate, Bentonite, Polycarboxylate, PVP, Phosphonate, Ultramarinblau, Pigmente und dergleichen und zwar einzeln oder im Gemisch.

Unter PVP ist Polyvinylpyrolidon zu verstehen; Bleichmittelaktivatoren auch Bleichaktivatoren genannt sind insbesondere reaktive Acylverbindungen, die mit Bleichmitteln wie Natriumperborat-Mono und -Tetrahydrat oder Natriumpercarbonat bzw. dem daraus freigesetzten Wasserstoffperoxid in der Waschflotte bei pH > 7 Persäureanionen als bleichaktive Species bilden. Nähere Einzelheiten sind dem Römp Lexikon Chemie, 10. Auflage, Seite 468 zu entnehmen.

Vorzugsweise weisen die Durchlässe einen Durchmesser von 0,01 bis 2 mm, vorzugsweise 0,02 bis 1 mm, insbesondere 0,05 bis 0,5 mm auf. Der Durchmesser kann im Übrigen auf das Substrat abgestimmt werden.

Der Verschluss ist vorzugsweise ein Reißverschluss, ein Klettverschluss, ein Zippverschluss oder ein Druckknopfverschluss. Es ist auch möglich, insbesondere bei flexiblen Behältern wie Säckchen, Beuteln und dergleichen aus Geweben, Gewirken, Geflechten usw. das Verschließen durch einfaches Zubinden zu bewirken, z. B. mit einer Schnur, einem Seil etc.

Es ist vorteilhaft, wenn der Behälter eine säckchenförmige, tütenförmige oder beutelförmige oder kugelförmige Form aufweist. Es ist vorteilhaft, wenn der Behälter maximal zur Hälfte vorzugsweise maximal bis zu einem Viertel seines Füllvolumens mit Substrat und/oder Inhaltsstoffen gefiillt ist.

Bei Behältern in Form von Hohlkörpern, wie Kugeln, Eiformen, Würfeln usw. kann man Halbkugeln, Eierhälften beispielsweise, mit entsprechenden Gewinden versehen, die nach Befüllen mit Substrat und/oder Inhaltsstoffen miteinander verschraubt werden oder man führt die Ränder so aus, dass die beiden Halbkugeln usw. zusammengesteckt werden können.

Das Substrat ist auf Basis eines Polymers aufgebaut, das durch Kationisierung eines Hydroxylgruppen aufweisenden Polymers, nämlich regenerierter Cellulose erhalten worden ist.

In einer besonders vorteilhaften Ausführungsform der Erfindung ist das Substrat in Tablettenform ausgebildet. Es ist auch möglich, dass das Substrat, ggf. in Mischung mit Inhaltsstoffen, in Form von Granulaten, Würfeln oder Kugeln vorliegt.

Das Substrat kann auf Basis von Stapelfasern oder Cordabschnitten aufgebaut sein. Die Cordabschnitte weisen vorzugsweise eine Länge von 0,5 bis 5 cm, vorzugsweise 0,7 bis 2 cm auf.

Es ist vorteilhaft, wenn das Substrat neben dem kationisierten Polymer 0,2 bis 2 Gew.-% eines Bindemittels enthält. Das Bindemittel kann z. B. Carboxylmethylcellulose, Stärke oder dergleichen sein.

Das Substrat kann vorteilhaft auch aus einer Mischung von kationisiertem Zellstoff und kationisierten Stapelfasern oder Cordfädenabschnitte aufgebaut sein.

Das Substrat ist auf Basis von regenerierter Cellulose aufgebaut sein. In einer besonders vorteilhaften Ausführungsform der Erfindung ist das Substrat auf der Basis von Faserabfällen und Mindersorten aufgebaut, aber auch Abfallstücken, Reklamationsteilen von textilen Flächenprodukten.

Das Substrat kann auch Baumwollfasern im Gemisch mit Cellulosefasem, d. h. Fasern aus regenerierter Cellulose umfassen. Unter Fasern aus regenerierter Cellulose sind insbesondere Fasern zu verstehen, die auf bekannte Weise nach dem Viskoseverfahren hergestellt werden. Es sind aber auch Fasern geeignet, die nach dem Cupraminprozess hergestellt werden.

Ein weiterer Gegenstand der Erfindung ist ein Verfahren zur Herstellung eines kationisierten Substrats, das dadurch gekennzeichnet ist, dass man Cellulosestapelfasern und/oder Cordabschnitte aus regenerierter Cellulose ggf. in Mischung mit Zellstoffkationisiert und ggf. unter Zusatz eines Bindemittels zu Platten verpresst, die Platten trocknet und nach dem Trocknen zu tablettenförmigen Formkörpern ausstanzt.

In Abwandlung dieses Verfahrens wird das breiartige kationische Gemisch aus Stapelfasern aus regerierter Cellulose, Zellstoff und ggf. Bindemittel auf ein gelochtes Blech gestrichen, bei dem die Löcher eine runde, eckige oder sonstige Form aufweisen. Das breiartige Gemisch wird noch im gelochten Blech entwässert und getrocknet, und dem Blech die Formkörper in Tablettenform entnommen.

Die Erfindung kann ganz allgemein ausgedrückt auf folgende Weise ausgeführt werden.

Es werden zunächst Stapelfasern oder Cordfädenabschnitte aus dem cellulosischen Material kationisiert.

Das Kationisieren von Substraten ist an sich bekannt. Es wird in diesem Zusammenhang insbesondere auf die US PS 4 380 453, die US-Anmeldung 2 020 119 721 A1 und US 2 006 0019564 A1, die WO9/63142 verwiesen, wo zahlreiche Beispiele zum Kationisieren entsprechender Substrate beschrieben sind. Auf die diesbezügliche Offenbarung in diesen Dokumenten wird hiermit Bezug genommen.

Die kationisierten Stapelfasern oder Cordfädenabschnitte können z.B. in geöffnete Behälter gegeben werden, die sodann mittels eines Verschlusses verschlossen werden. Die Behälter können z. B. aus Geweben oder Gewirken hergestellt sein und sind mit einem entsprechenden Verschluss versehen, oder können auch einfach zugebunden werden.

Bei nicht wieder, d.h. zum zweiten Male zu befüllenden Behältern, wird das Substrat, ggf. zusammen mit Inhaltsstoffen in den Behälter z.B. ein Tütchen, ein Säckchen oder dgl. abgefiillt, der Behälter wird sodann verschlossen, z.B. durch Stanzen, Schweißen, Verkleben, Vernähen usw..

Die Größe und das Volumen der Behälter können in weiten Grenzen variiert werden und auf die lokalen Waschbedingungen angepasst werden. So sind Behälter, die die Größe eines Waschlappens, eines Tütchens oder eines Taschentuchs aufweisen, sehr geeignet, da sie sich während des Waschprozesses wie ein Wäschestück verhalten, jedoch strukturbedingt nicht zum Verknäulen neigen.

Es reicht im Allgemeinen aus, dass der Behälter zu einem Viertel bis zur Hälfte mit dem kationisierten Substrat und ggf. Inhaltsstoffen gefüllt ist.

Besteht das Substrat, das in den Behälter gefiillt werden soll, aus Gemischen, die aus cellulosischen Stapelfasern und Zellstoff sowie ggf. einem Bindemittel bestehen, so sollte der Behälter maximal bis zu 50 % seines Fassungsvermögens, vorzugsweise nur zu einem Viertel seines Fassungsvermögens mit dem Substrat gefüllt werden, da das Substrat während des Waschens quillt und sich dabei ausdehnt. Dadurch erreicht das Substrat eine besonders große aktive Oberfläche.

Die Behälter weisen vorzugsweise Durchlässe mit einem Durchmesser zwischen 0,02 bis 1 mm auf. Diese Öffnungsgröße kann sehr einfach erreicht werden, z. B. wenn der Behälter beispielsweise aus einem Gewebematerial besteht, durch Einstellen der Kett- und Schussdichte. Entsprechend kann man bei gewirkten Stoffen die Maschendichte entsprechend einstellen, so dass diese Werte für die Öffnungen erreicht werden.

Bei diesen Öffnungen kann das Waschwasser noch sehr gut durch den Behälter strömen und mit dem Substrat in Kontakt kommen. Andererseits wird das Substrat daran gehindert aus dem Behälter herauszutreten und die Wäsche zu verschmutzen.

Ein wesentlicher Vorteil der Erfindung besteht darin, dass bei Einsatz von Behältern der direkte Kontakt zwischen Substrat und Waschgut vermieden wird. Es hat sich nämlich gezeigt, dass bei Arbeiten gemäß dem Stand der Technik, wo Waschgut und Substrat in direkten Kontakt kommen, d.h. während des Waschvorgangs sich intensiv berühren, das Substrat dem Waschgut unmittelbar auf Grund des direkten Kontakts Farbstoff entziehen kann und dadurch zu einem Verblassen der Farbtöne führen kann.

Das Material, aus dem die Behälter bestehen können, insbesondere wenn sie die Form eines Tütchens, Beutels oder eines Säckchens haben, kann auch eine papierartige oder vliesartige Struktur aufweisen, d.h. eine Struktur mit einer gewissen Porosität, wobei zum Beispiel die Poren einen mittleren Durchmesser bis zu wenigen µm aufweisen können, wie sie z.B. bei den bekannten Teebeuteln gegeben ist..

In einer besonderen Ausführungsform der Erfindung werden die Behälter aus perforierten Plastikfolien hergestellt, in dem zwei Flachfolienabschnitte zu Siegelwandbeuteln nach Füllen mit Substrat und ggf. Inhaltsstoffen verarbeitet werden.

Das Perforieren der Flachfolienabschnitte kann z.B. mittels der Lasertechnik erfolgen.

Anstelle von Plastikfolien können auch dünne Vliesabschnitte z.B. aus Viskose, insbesondere aber Spinnvliese aus Polyethylen, Polypropylen, Polyester und anderen Polymeren eingesetzt werden.

Nach dem Waschvorgang lässt sich der Behälter ohne Schwierigkeiten vom Waschgut trennen, da er sehr gut erkennbar ist und sich nicht in der Wäsche verknäult.

Je nach Intensität der im Waschbad frei herum vagabundierenden Farbstoffmoleküle kann der Behälter mit einer Füllung mehrmals benutzt werden.

Ansonsten ist es äußerst einfach die wiederverwendbaren Behälter zu öffnen und das verbrauchte Substrat aus dem Behälter herauszunehmen oder durch Umstülpen zu leeren, der Behälter kann dann sofort wieder nachgefüllt werden.

Besonders vorteilhaft ist die Erfindung dadurch, dass bei ihr sogenannte Mindersorten von Fäden und Fasern, aber auch von textilen Flächenprodukten eingesetzt werden können.

Derartige Mindersorten fallen stets bei der Herstellung von Fasern und Fäden, Gamen und Cords und auch bei der Herstellung von textilen Flächenprodukten an.

Unter Mindersorten versteht man im Rahmen der Erfindung cellulosische Stapelfasern oder Cordfädenabschnitte aus cellulosischem Material, die bei der Produktion zum Beispiel als sogenannte Fehlchargen anfallen, d.h. Produktionsabschnitte, die nicht den geforderten Standards entsprechen, z.B. eine ungenügende abweichende Festigkeit, unregelmä-βigen Titer, schlechte physikalische und sonstige Eigenschaften auf Grund minderwertigem Ausgangsmaterial.

Mindersorten von Stapelfasern können direkt verwendet werden oder eventuell noch einmal einem Zerkleinerungsprozess unterworfen werden. Fäden und Garne können geschnitten oder gerissen werden, Cordgarne und andere gezwirnte Garne sind zweckmäßig auf kürzere Länge zu schneiden, vorzugsweise auf Längen von etwa 0,5 bis 5 cm.

Da gemäß der Erfindung billige Abfallstoffe verwendet werden können, weist die Erfindung einen großen Kosten- und Preisvorteil gegenüber den bekannten Verfahren bzw. Mitteln auf. Die Behälter sind sehr einfach herzustellen und benötigen keine zusätzlichen Verstärkungen. Für die Substrate können auch textile Abfallprodukte in Form von textilen Flächengebilden verwendet werden. Diese brauchen lediglich auf eine entsprechende Grö-βe geschnitten und zerkleinert werden, damit sie in entsprechender Faserform vorliegen.

Ein weiterer Vorteil des erfindungsgemäßen Mittels unter Verwendung von Behältern ist der, dass die aktiven Substrate keinen direkten unmittelbaren Kontakt mit dem Waschgut haben und somit auch keine Gefahr besteht, dass durch einen direkten engen Kontakt auch Wechselwirkungen mit dem zu waschenden Gut auftreten. So wird ein direkter unmittelbarer Farbstoffübergang, sei es vom zu waschenden Gut auf das Substrat oder auch umgekehrt, vermieden. Das Mittel gemäß der Erfindung nimmt somit nur die Farbstoffmoleküle auf, die in der Waschflotte frei vagabundieren.

Die Erfindung wird durch folgende Beispiele näher erläutert.

### Beispiel 1

In einem Becherglas werden 50 g Zellstoff und 50 g auf 1,5 cm kurz geschnittene Viskosefasern mit einer frisch zubereiteten Kationisierungslösung versetzt. Die Kationisierungslösung wurde hergestellt aus 27,55 g 33-%iger Natronlauge, 190,85 g Wasser und 31,60 g einer 65-%igen Lösung von 3 -Chloro-2-hydroxypropyltrimethylammoniumchlorid. Das Gemisch aus Zellstoff, Viskosefasern und Kationisierungslösung wird sodann einige Minuten kräftig geknetet und anschließend in ein Gefäß verschlossen und bei Raumtemperatur 24 Stunden stehen gelassen. Danach wird 4 x mit 2,5 Liter Wasser gewaschen. Nach dem Trockensaugen werden 100 g einer 1-%igen Carboxymethylcellulose-Lösung (CMC-Lösung) und weitere 100 g Wasser zugegeben.

Die maischeartige, tropfnasse Masse wird nun in eine rechteckige Pressform gegeben und gleichmäßig verteilt. Anschließend wird in einer Handpresse die Masse auf eine Schichtdicke von ca. 1 cm verdichtet, wobei der Wassergehalt dann noch ca. 50 % beträgt. Nach dem Trocknen werden aus der Platte Tabletten von einem Durchmesser von 3,5 cm ausgestanzt. Diese tablettenartigen Formkörper wiegen etwa 3 g und können sofort gebraucht werden.

Das erfindungsgemäße Mittel nimmt aus einer Waschflotte den frei fließenden Farbstoff sehr gut auf und ist in vieler Hinsicht den im Handel befindlichen Farb- und Schmutzfängertüchern überlegen.

### Beispiel 2

In einem Becherglas werden 50g Zellstoff und 50g ca. 5mm kurze Viskosefasern mit einer frisch zubereiteten Kationisierungslösung versetzt. Die Kationisierungslösung wurde hergestellt aus 27,55g 33%iger Natronlauge, 190,85g Wasser und 31,60g einer 65%igen Lösung von 3-Chloro-2-hydroxypropyltrimethylammoniumchlorid.
Das Gemisch aus Zellstoff, Viskosefasern und Kationisierungslösung wird einige Minuten kräftig bei Raumtemperatur geknetet und anschließend in ein Gefäß verschlossen und bei Raumtemperatur 24 Stunden stehen gelassen. Danach wird 4x mit je 2 Liter Wasser gründlich gewaschen und anschließend überschüssiges Wasser kurz abgepresst.

Nun werden eine Mischung aus 140g Natriumcarbonat und 60g Ultramarinblau (Wäscheblau) sowie 100g einer 2%-igen Stärkelösung zugegeben und anschließend kräftig vermischt.

Diese Mischung wird dann in einem Kompaktierer zu einem Granulat mit ca. 3-6mm Korndurchmesser verarbeitet und schließlich noch im warmen Luftstrom nachgetrocknet. Das Produkt ist nun rieselfähig und kann in den erwünschten Mengen in den erfindungsgemäßen Behälter abgefüllt werden und als farbstoffabsorbierendes Mittel (Wirkung des kationisierten Substrats) mit guter Weißaufhellung von Textilien (Wirkung der Ultramarinblau Komponente) der Waschtrommel vor Beginn dese Waschvorgangs zugegeben werden. Nach Beendigung des Waschvorgangs wird der Behälter aus der Waschtrommel genommen und entweder entleert, falls es ein wiederbefiillbarer, reversibel verschließbarer Behälter war oder als Hausmüll entsorgt, falls ein irreversibel verschlossener Behälter (Teebeutel Prinzip) zum Einsatz gekommen ist.

Da die Behälter vorzugsweise so konstruiert sind, dass man den Grad der Verfärbung des Substrats leicht erkennen kann, kann das erfindungsgemäße Mittel solange wieder benutzt werden, bis eine deutliche Verfärbung erkennbar wird, da dann die Sättigungsgrenze des Schmutz- bzw. Farbstoffabsorptionsvermögens erreicht wurde.

### Beispiel 3

In einem Becherglas werden 100g Zellstoff wie in Beispiel 2 kationisiert, gewaschen und kurz abgepresst. Nun gibt man 120g Natriumcarbonat und 80g DEQUEST 4066 (Phosphonat mit guter komplexierender Wirkung für mehrwertige Metall Ionen) sowie 100g einer 2%-igen Stärkelösung dazu und vermischt anschließend intensiv.
Nach Kompaktierung und Trocknung wird das Produkt analog dem Beispiel 1 angewendet. In diesem Fall erhält man ein farbstoffabsorbierendes Mittel mit zusätzlicher wasserenthärtender Wirkung.

Das erfindungsgemäße Mittel erlaubt ohne weiteres auch eine Kombination von Beispiel 2 und 3 oder aber eine Kombination beliebig vieler Waschmittelinhaltsstoffe mit dem kationisierten Substrat bis hin zur kompletten Vollwaschmittelformulierung mit zusätzlicher farbstoffabsorbierender Wirkung.

Im Übrigen sind Gegenstand der Erfindung die Lehren, die in den nachfolgenden Patentansprüchen wiedergegeben sind.

## Patentansprüche

1. Mittel zum Verhindern von Verfärbungen und Vergrauungen beim Waschen von Textilien mittels eines Farbstoff bindenden Substrats auf Basis kationisierter Cellulose, **dadurch gekennzeichnet, dass** das Mittel ein kationisiertes Substrat in Form von kationisierten Stapelfasern und/oder kationisierten Cordfädenabschnitten sowie gegebenenfalls waschaktive und/oder textilpflegende Inhaltsstoffe enthält und die Stapelfasern und / oder die Cordfädenabschnitte auf Basis regenierter Cellulose aufgebaut sind, dass das Substrat und gegebenenfalls die Inhaltsstoffe in einem wieder verwendbaren Behälter vorliegen, der einen zum Öffnen und Verschließen dienenden Verschluss aufweist und der Durchlässe für das Durchtreten von Waschflüssigkeit aufweist, oder dass das Substrat und gegebenenfalls die Inhaltsstoffe in einem nicht wieder befüllbaren und abgeschlossenen Behälter wie Tütchen, Säckchen, Beutel, Hohlkugeln und dgl. vorliegt und Durchlässe für das Durchtreten von Waschflüssigkeit aufweist.

2. Mittel nach Anspruch 1, **dadurch gekennzeichnet, dass** die waschaktiven und/oder textilpflegenden Inhaltsstoffe wie Tenside, Mittel zur Wasserenthärtung, Builder, Cobuilder, Bleichmittel, Bleichmittelaktivatoren, Enzyme, optische Aufheller, Weichmacher, Duftstoffe, Alkalitätsspender, Schmutzabsorptionsmittel, Zeolithe, Schichtsilikate, Bentonite, Polycarboxylate, PVP, Phosphonate, Ultramarinblau, Pigmente und dergleichen einzeln oder im Gemisch sind.

3. Mittel nach Anspruch 2, **dadurch gekennzeichnet, dass** die Durchlässe einen Durchmesser von 0,01-2mm, vorzugsweise 0,02-1 mm, insbesondere 0,05-0,5mm, aufweisen.

4. Mittel nach Anspruch 1, **dadurch gekennzeichnet, dass** der Verschluss ein Reißverschluss, ein Klettverschluss, ein Druckknopfverschluss oder ein Zippverschluss ist oder der Behälter zugebunden ist.

5. Mittel nach mindestens einem der Ansprüche 1 - 4, **dadurch gekennzeichnet, dass** der Behälter maximal zur Hälfte, vorzugsweise maximal bis zu einem Viertel seines Füllvolumens mit Substrat gefüllt ist.

6. Mittel nach Anspruch 1, **dadurch gekennzeichnet, dass** das Substrat in Tablettenform ausgebildet ist.

7. Mittel nach mindestens einem der Ansprüche 1 - 6, **dadurch gekennzeichnet, dass** die Cordabschnitte eine Länge von 0,5 - 5 cm, vorzugsweise 0,7 - 2 cm aufweisen.

8. Mittel nach mindestens einem der Ansprüche 1 - 7, **dadurch gekennzeichnet, dass** das Substrat 0,5 - 2 Gew.-% eines Bindemittels enthält.

9. Mittel nach mindestens einem der Ansprüche 1 - 8, **dadurch gekennzeichnet, dass** das Substrat aus einer Mischung von kationisiertem Zellstoff und kationisierten Cellulosestapelfasern oder Cordfädenabschnitte aufgebaut ist.

10. Mittel nach mindestens einem der Ansprüche 1 - 9, **dadurch gekennzeichnet, dass** das Substrat aus Faserabfällen und Mindersorten aufgebaut ist.

11. Mittel nach mindestens einem der Ansprüche 1 - 10, **dadurch gekennzeichnet, dass** das Substrat aus einem Gemisch von kationisierten Stapelfasern aus regenerierter Cellulose und kationisierten Baumwollfasern aufgebaut ist.

12. Mittel nach mindestens einem der Ansprüche 1 bis 11, **dadurch gekennzeichnet, dass** die Stapelfasern und die Cordfädenabschnitte nach dem Viskoseverfahren hergestellt sind.

13. Mittel nach mindestens einem der vorhergehenden Ansprüche, **dadurch gekennzeichnet, dass** die Behälter aus perforierten Plastikfolien hergestellt sind.

14. Mittel nach Anspruch 13, **dadurch gekennzeichnet, dass** die Plastikfolien mittels Lasertechnik perforiert sind.

15. Mittel nach einem der Ansprüche 1 bis 12, **dadurch gekennzeichnet, dass** die Behälter aus Vliesabschnitten insbesondere Viskose oder Spinnvliesen hergestellt sind.

16. Verfahren zur Herstellung eines kationisierten Substrats, **dadurch gekennzeichnet, dass** man Cellulosestapelfasern aus regenerierter Cellulose, ggf. in Mischung mit Zellstoff kationisiert, und ggf. unter Zusatz eines Bindemittels zu Platten verpresst, die Platten trocknet und nach dem Trocknen zu tablettenförmigen Formkörpern ausstanzt.

17. Verfahren zur Herstellung eines kationisierten Substrats, **dadurch gekennzeichnet, dass** man Cellulosestapelfasern aus regenerierter Cellulose, ggf. in Mischung mit Zellstoff kationisiert, und ggf. unter Zusatz eines Bindemittels als Brei auf ein gelochtes Blech streicht, bei dem die Löcher eine runde, eckige oder sonstige Form aufweisen, das breiartige Gemisch noch im gelochten Blech entwässert und trocknet, und dem Blech die Formkörper in Tablettenform entnimmt.

18. Mittel nach einem der vorhergehenden Anspruche, **dadurch gekennzeichnet, dass** das Substrat in Form von Granulaten, Würfeln, Kugeln, insbesondere in Form von Tabletten vorliegt.

19. Mittel nach einem der vorhergehenden Ansprüche, **dadurch gekennzeichnet, dass** das das Substrat in rieselfähiger Form abgemischt mit Inhaltsstoffen oder in Abmischung mit Inhaltsstoffen und ggf. Bindemitteln in Form von rieselfähigen, kompakten, festen Formkörpern vorliegt.

20. Verfahren zur Herstellung eines Mittels nach Anspruch 1, **dadurch gekennzeichnet, dass** man Stapelfasern und/oder Cordfädenabschnitte aus Cellulose auf Basis regenerierter Cellulose kationisiert und ggf. mit waschaktiven und/oder textilpflegenden Inhaltsstoffen vermischt.

## Claims

1. Agent for avoiding discoloration and graying during the washing of textiles with the aid of a dye binding substrate on basis of cationic cellulose, **characterized in that** the agent contains a cationic substrate in form of cationic staple fibers and/or cationic cord threads sections and optionally washing active and/o textile care ingredients and the staple fibers and/ort the cord thread sections are prepared on the basis of regenerated cellulose, that the substrate and optionally the ingredients are present in a reusable container which exhibits a shutter serving to shut and opening the container and which exhibits apertures for the passing of washing liquids or that the substrate and optionally the ingredients are present in a not refillable and closed container such as bags pockets, sachets, hollow balls and the like and exhibits apertures for the passing of washing liquid.

2. Agent according to claim 1, **characterized in that** the washing active and/or textile care ingredients are tensides, agents for water softening, builders, cobuilders, bleaching agents, bleaching agent activators, enzymes, optical brightening agents, softeners, flagrances, alkali dispensers, dirt absorption agents, zeolithes, phyllosilicates, bentonites, polycarboxylates, PVP, phosphonates, ultramarine blue, pigments and the like, alone or in mixtures.

3. Agent according to claim 2, **characterized in that** the apertures have a diameter of 0,01 - 2 mm, preferentially of 0,02 - 1 mm, in particular 0,05 - 0,5 mm.

4. Agent according to claim 1, **characterized in that** the shutter is a slide fastener, a cling shutter, a push-button shutter or a zipp shutter or that the container is tied.

5. Agent according to at least one of the claims 1-4, **characterized in that** the container is filled with substrate at maximum by half, preferentially by a quarter of its filling volume.

6. Agent according to claim 1, **characterized in that** the substrate is formed as tablets.

7. Agent according to at least one of the claims 1 to 6, **characterized in that** the cord sections exhibit a length of 0,5 -5 cm, preferentially a length of 0,7 - 2 cm.

8. Agent according to at least one of the claims 1 to 7, **characterized in that** the substrate contains 0,5 -2 weight-% of a binding agent.

9. Agent according to at least one of the claims 1 to 8, **characterized in that** the substrate is built from a mixture of cationic cellulose (pulp) and cationic cellulose staple fibers or cord thread sections.

10. Agent according to at least one of the claims 1 to 9, **characterized in that** the substrate is build from fiber wastes or low grade fibers.

11. Agent according to at least one of the claims 1 to 10, **characterized in that** the substrate is built from a mixture of cationic staple fibers made from regenerated cellulose and cationic cotton fibers.

12. Agent according to at least one of the claims 1 to 11, **characterized in that** the staple fibers and the cord thread sections are produced according to the viscose process.

13. Agent according to at least one of the preceding claims, **characterized in that** the containers are made from perforated plastic sheets.

14. Agent according to claim 13, **characterized in that** the plastic sheets are perforated with the aid of laser technique.

15. Agent according to at least one of the claims 1 to 12, **characterized in that** the containers are made from non-woven sections, in particular viscose or spinning non-wovens.

16. Process for the preparation of cationic substrates, **characterized in that** cellulose staple fibers from regenerated cellulose, optionally in mixture with cellulose (pulp) are rendered cationic and optionally with the addition of a binding agent are pressed to plates, the plates are dried and after the drying are punched out to tablet like molded bodies.

17. Process for the production of a cationic substrate, **characterized in that** cellulose staple fibers of regenerated cellulose, optional in mixture with cellulose (pulp) are cationic sized, and optionally with the addition of a binding agent are spread as a paste on a punched metal sheet, the holes or which exhibit a round, square or any other form, the pasty mixture is dewatered still being in the punched sheet and dried and the formed bodies are taken from the metal sheet as tablets.

18. Agent according to one of the preceding claims, **characterized in that** the substrate is present in form of granulates, cubes, balls, in particular in form of tablets.

19. Agent according one to of the preceding claims, **characterized in that** the substrate is present in pourable form in mixture with ingredients or in mixture with ingredients and optionally binding agents in form of pourable, compact, solid formed bodies.

20. Process for producing an agent according to claim 1, **characterized in that** staple fibers and/or cord thread sections of cellulose on the basis of regenerated cellulose are cationisized and optionally mixed with wash active and/or textile caring ingredients.

## Revendications

1. Agent pour éviter les phénomènes de décoloration et de devenir gris pendant le lavage de textiles à l'aide d'un substrat à base de cellulose cationique liant un colorant **caractérisé en ce que** l'agent contient un substrat cationique en forme de fibres discontinues cationiques et/ou de sections de fils de cordes cationiques et le cas échéant des ingrédients ayant une activité de lavage et/ou des traitement de textiles et que les fibres discontinues et/ou les sections de fils de corde sont préparés à base de cellulose régénérée, que le substrat et le cas échéant les ingrédients se trouvent dans un récipient réutilisable qui possède une fermeture qui sert à fermer et à ouvrir et qui possède des passages pour laisser passer le liquide de lavage, ou que le substrat et le cas échéant les ingrédients actifs se trouvent dans un récipient non remplissable de nouveau et fermé comme des sachets, petits sacs, boules creuses et semblables qui possède des passages pour laisser passer le liquide de lavage.

2. Agent selon la revendication 1 **caractérisé en ce que** les substances ayant une activité pour le lavage et/ou le traitement des textiles comme les tensides, agents pour l'adoucissement de l'eau, builders, cobuilders, agents de blanchiment, activateurs pour les agents de blanchiment, enzymes, agents de blanchiment optique, agents d'adoucissement, parfums,distributeurs d'alcali, agents d'absorption de boue, zéolithes, des silicates stratifiés, bentonites, polycarboxilates, PVC, phosphonates, bleu d'ultramarin, pigments et semblables, seuls ou en mélange.

3. Agent selon la revendication 2 **caractérisé en ce que** les passages ont un diameter de 0,01 - 2 mm, de préférence 0,02 - 1 mm particulièrement 0,05 - 0,5 mm.

4. Agent selon la revendication 1 **caractérisé en ce que** la fermeture est une fermeture à glissière, une fermeture Velcro, une fermeture à bouttons pression, ou fermeture zipp.

5. Agent selon les revendications 1 - 4 **caractérisé en ce que** le récipient est rempli au maximum à la moitié, préférentiellemen au quart de son volume de remplissage.

6. Agent selon la revendication 1 **caractérisé en ce que** le substrat est formé en forme de comprimés.

7. Agent selon au moins une des revendications 1 - 6 **caractérisé en ce que** les sections de cordes ont une longueur de 0,5 - 5 cm, de préférence 0,7 - 2 cm.

8. Agent selon au moins une des revendications 1 - 7 **caractérisé en ce que** le substrat contient 0,5 - 2 % de poids d'un liant.

9. Agent selon au moins une des revendications 1 - 8, **caractérisé en ce que** le substrat est composé d'un mélange de cellulose cationisée et fibres discontinues de cellulose ou sections de corde de cellulose cationisées.

10. Agent selon au moins une des revendications 1 - 9 **caractérisé en ce que** le substrat est formé de déchets de fibres et de sortes de qualités inférieures.

11. Agent selon au moins une des revendications 1 - 10, **caractérisé en ce que** le substrat est formé d'un mélange de fibres discontinues cationisées de cellulose regénerée et de fibres de cotton cationisé.

12. Agent selon au moins une des revendications 1 - 11 **caractérisé en ce que** les fibres discontinues et les sections de fils de corde sont préparées suivant le procédé viscose.

13. Agent selon au moins une des revendications précédentes **caractérisé en ce que** les récipients sont produits de feuilles perforées de plastique.

14. Agent selon la revendication 13 **caractérisé en ce que** les feuilles de plastique sont perforées suivant la technique de laser.

15. Agent selon une des revendications 1 - 12 **caractérisé en ce que** les récipients sont préparés de sections de non-tissés particulièrement de viscose ou de non-tissés spun-bond.

16. Procédé pour la préparation d'un substrat cationisé **caractérisé en ce que** l'on cationise des fibres discontinues de cellulose régénerée, le cas échéant en mélange avec de la cellulose et que l'on le cas échéant avec addition d'un liant en presse des plaques, sèche les plaques et après le séchage en forme des corps en forme des comprimés par estampage.

17. Procédé de préparation d'un substrat cationisé **caractérisé en ce que** l'on enduit des fibres discontinues de cellulose de cellulose régénérée et le cas échéant en mélange avec de la celluloe et le cas échéant avec addition d'un liant en forme de pate sur une tole laquelle possède des trous rondes, angulaires ou une forme quelconque, que l'on déshydrate et sèche le mélange pateux encore dans la tole ayant des trous et que l'on enlève les corps formés en forme de comprimés de la tole.

18. Agent selon une des revendications précédentes **caractérisé en ce que** le substrat est présent en forme de granules, de cubes, de spheres, particulièrement en forme de comprimés.

19. Agent selon une des revendications précédentes **caractérisé en ce que** le substrat est mélangé en état coulant avec des substances actives ou mélangé avec des substances actives et le cas échéant avec des liants et est présent en forme de corps formés counlants, compacts, solides.

20. Procédé de préparation d'un agent selon la revendication 1 **caractérisé en ce que** l'on cationise des fibres discontinues et/ou des sections de fils de corde de cellulose à base de cellulose régénérée et le cas échéant mélange avec des substances actives qui ont une activité de lavage et/ou de traitement de textiles.
